# EUROPÄISCHE PATENTSCHRIFT

(11) **EP 1 723 278 B1**
(45) Veröffentlichungstag und Bekanntmachung des Hinweises auf die Patenterteilung: **05.09.2007**
(21) Anmeldenummer: 04718911.3
(22) Anmeldetag: 10.03.2004
(51) Int. Cl.: D04B 21/14, D04B 23/10

(54) **MULTIAXIALKOMPLEX**
MULTIAXIAL COMPLEX
COMPLEXE MULTIAXIAL

(43) Veröffentlichungstag der Anmeldung: 22.11.2006
(73) Patentinhaber: SAERTEX GmbH & Co. KG, 48369 Saerbeck (DE)
(72) Erfinder: WAGENER, Gert, Herrn, 48282 Emsdetten (DE)
(74) Vertreter: Habbel, Hans-Georg
(86) Internationale Anmeldenummer: PCT/DE2004/000459
(87) Internationale Veröffentlichungsnummer: WO 2005/087996

(56) Entgegenhaltungen:
- WO-A-91/05896
- WO-A-98/10128

## Beschreibung

Die Erfindung bezieht sich auf einen Multiaxialkomplex aus Multifilamentfäden gemäß dem Oberbegriff des Anspruches 1.

Weiterhin bezieht sich die Erfindung auf eine Vorrichtung zur Herstellung eines Multiaxialkomplexes aus Multifilamentfäden gemäß dem Oberbegriff des Anspruches 2.

Die Erfindung bezieht sich schließlich auf ein Verfahren zur Herstellung eines Multiaxialkomplexes aus Multifilamentfäden gemäß dem Oberbegriff des Anspruches 3.

Im Stand der Technik ist das Herstellen von Multifilamentkomplexen beispielsweise aus "Multi-Axiale Kettengewirke als textile Verstärkung in Faserverbundwerkstoffen", Melliand Textilberichte, International Textile Reports, DE, Melliand Textilberichte K.G. Heidelberg, Vol. 70, Nr. 2, Page(s) 109-112 XP000026288 ISSN: 0341-0781 bekannt. Vielfach bestehen derartige Multiaxialkomplexe oder Multiaxialgelege aus Multifilamenten aus Endlosfilamenten, die aus sehr biege- und bruchempfindlichen Fasern erstellt sind. Diese Multifilamentfäden aus Endlosfilamenten weisen eine gewisse Torsionstendenz auf, die dazu führt, daß diese Multifilamentfäden nach Ablage auf einer Unterlage nicht lagegesichert sind.

Um eine solche Lagesicherung zu erreichen, war es im Stand der Technik üblich, die Multifilamentfäden der 0°-Lagen als oberste Schicht einzeln geführt auf dem Gelege anzuordnen, wobei dann beim Aufwickeln des fertigen Geleges auf einen Warenbaum eine Überbeanspruchung der Fasern dieser Multifilamentfäden eintrat. Bei einem eine Vielzahl von einzelnen Lagen, beispielsweise sechs oder sieben Lagen aufweisendem Multiaxialgelege, wurde deshalb bisher so vorgegangen, daß man Gelege mit beispielsweise zwei oder drei Lagen herstellt, in denen die 0°-Multifilamente in der ober-sten Lage angeordnet waren, dann eines dieser Gelege umdrehte, so daß dann zwei Gelege aufeinandergelegt waren, bei denen die 0°-Multifilamente in der Mitte angeordnet waren, also theoretisch in der sogenannten neutralen Zone. Diese bereits schon einmal vernähten Gelege mußten ein drittes Mal vernäht werden, nämlich wenn die beiden Gelege zusammengeführt wurden. Dies führte dazu, daß durch die Vielzahl von Nähvorgängen Schädigungen der Fasern der Multifilamente eintrat.

Aus der DE 39 10 245 A1 ist ein Verfahren und eine Vorrichtung zur Herstellung eines Fadengitters bekanntgeworden. Um eine weitgehende Isotropie des Fadengitters zu erreichen, wird hier vorgeschlagen, oberhalb, unterhalb oder zwischen den einzelnen Scharen der bereits abgelegten und in Querrichtung sowie in Diagonalrichtung verlaufenden Fäden zusätzliche Fäden in Längsrichtung einzuführen. Die Zuführung der in Längsrichtung, d. h. also der 0°-Multifilamentfäden, unmittelbar vor der Vernähstelle ist dann möglich, wenn die 0°-Fäden zwischen die einzelnen Querfäden verlegt werden sollen. Diese an irgendeiner beliebigen Stelle zugeführten 0°-Fäden behalten aber ihre angestrebte Lage und gewünschte gleichmäßige Verteilung nicht bei, sondern verschieben sich, so daß unterschiedliche Dicken und damit unterschiedliche Festigkeiten in Querrichtung des Geleges gesehen zwangsläufig bedingt werden.

Weiterhin wird hier vorgeschlagen, daß die abgelegten Fäden durch Kaschierung mittels Klebefolien bzw. Klebeflüssigkeiten untereinander verbunden werden. Eine solche zusätzliche Behandlung schränkt natürlich den Einsatzumfang des Fadengitters ein.

Aus der EP 1 112 400 B1 ist es bekanntgeworden, die Fädern der 0°-Lagen mittels lagesichernden bzw. verteilungssichernden Hilfsmitteln im Bereich vor der Nähwirkmaschine zu führen. Hier ist ein zusätzlicher Aufwand erforderlich. Zwar wird ein vorzügliches Gelege erreicht, aber der zusätzliche Aufwand erhöht die Produktionskosten.

In der DE 199 13 647 A1 wird ein Verfahren und eine Vorrichtung zum Herstellen von verwirkten bzw. vernähten Multiaxialgelegen aus mehreren Lagen beschrieben, wobei mindestens zwei in Arbeitsrichtung nacheinander angeordnete Wirkfonturen vorgesehen sind, welche die vor den Wirkfonturen abgelegten Fadenlagen im wesentlichen unmittelbar nach ihrem Ablegen fixieren. Hierdurch soll die Möglichkeit geschaffen werden, zwischen die Schußfadenlagen Stehfadenlagen einzuziehen, die unmittelbar nach Auflegen auf der Schußfadenlage durch die gesonderte Wirkfontur festgelegt wird. Durch die zusätzlichen Wirkfonturen zwischen Schußeintragssystem ist es möglich, eine hohe Flexibilität bezüglich der Anordnung der 0°-Fadenlagen zwischen den Schichten herkömmlicher Fadenorientierung zu erreichen.

Aus der DE 101 33 622 C1 ist ein Verfahren und eine Vorrichtung zum Aufbringen einer Faserschicht auf die Unterseite eines textilen Flächengebildes bekanntgeworden. Hier wird das Problem gelöst, eine vorzugsweise aus Faserschnitzeln bestehende Faserschicht an die Unterseite eines textilen Flächengebildes, insbesondere eines Fadengeleges, heranzuführen und diese Faserschicht in einem einzigen Arbeitsschritt gemeinsam mit dem Fadengelege und evtl. mit einer oberen Faserschicht zu verfestigen. Das Einziehen von 0°-Faden an beliebigen Stellen eines Multiaxialgeleges wird in dieser Literaturstelle weder beschrieben noch nahegelegt.

In der WO 98/10128 wird ein verbesserter kettengewirkter Strukturverbundstoff beschrieben, bei welchem in einem gesonderten Herstellungsverfahren stabilisierte Lagen der 0°-Fäden hergestellt werden, wobei diese vorgefertigten stabilisierten 0°-Fadenlagen an beliebiger Stelle zwischen den in unterschiedlichen Orientierungen geschichteten übrigen Multifilamentlagen angeordnet werden können. Durch die gesonderte Fertigung der 0°-Fadenlagen erfolgt durch mehrfache Vernähen derselben eine Beschädigung der einzelnen Filamente der Multifilamentfäden, eine Einschnürung der Filamente und damit eine Faserdesorientierung und eine größere oder kleinere Spreizung der Filamente, so daß die Fließmöglichkeit der Matrix geändert wird.

In der WO 91 05 896 wird ein flexibles Schleifwerkzeug beschrieben. Hier werden zwar die Multifilamentfäden der 0°-Lagen gespreizt, aber die Spreizung erfolgt durch die Art der Einbindung der 0°-Fäden mittels der Querfäden.

Der vorliegenden Erfindung liegt daher die Aufgabe zugrunde, einen Multiaxialkomplex aus Multifilamentfäden vorzuschlagen, das ohne zusätzliche chemische Mittel, wie Klebstoff usw. hergestellt werden kann und bei dem die Lagesicherung der Multifilamentfäden in der 0°-Lagen ohne großen maschinellen Aufwand erreichbar ist. Weiterhin bezieht sich die Erfindung auf eine Vorrichtung zur Herstellung eines solchen Komplexes und auf ein Verfahren zur Herstellung eines solchen Komplexes.

Gelöst wird die erste Aufgabe der Erfindung dadurch, daß die Multifilamentfäden der 0°-Lagen zwischen die in unterschiedlichen Orientierungen geschichteten übrigen Multifilamentlagen eingelegt sind und vor ihrer Auflage gespreizt und torsionsfrei zulaufen, und in dieser Form auf die vorherige Multifilamentlage aufgelegt sind.

Die Vorrichtung zur Herstellung eines solchen Geleges kennzeichnet sich durch in die Zuführung der Multifilamentfäden eingeschaltete Spannrollen, über die die Multifilamentfäden geführt werden.

Das Verfahren zur Herstellung eines solchen Multiaxialkomplexes kennzeichnet dadurch, daß die Multifilamentfäden der 0°-Lage über Spannrollen vor ihrer Ablage auf der vorherigen Multifilamentlage geführt werden, die ein Spreizen der Multifilamentfäden bewirken und diese dadurch torsionsfrei machen.

Überraschend wurde gefunden, daß beim Einsatz von torsionsfreien Multifilamentfäden der 0°-Lagen die Lagesicherung ausreichend ist und daß weiterhin die Maßnahme, die Multifilamentfäden torsionsfrei zu erhalten, in einfachster Weise dadurch erreichbar ist, daß die Fäden über Spannrollen geführt werden, die bei Bedarf ein Spreizen der Fäden bewirken und dadurch die Fäden flach ausbreiten, die sonst als Strang zugeführt werden.

Ein Ausführungsbeispiel der Erfindung wird nachfolgend anhand der Zeichnung erläutert. Die Zeichnung zeigt dabei in
- Fig. 1: den grundsätzlichen Aufbau einer Näh- oder Wirkmaschine zur Herstellung eines Multiaxialgeleges und in
- Fig. 2: die Ausbildung und Lage der die Multifilamentfäden führenden Spannrollen.

In Fig. 1 ist eine Näh- oder Wirkmaschine 1 zur Herstellung eines Multiaxialgeleges gezeigt. Mit 2, 3, 4, 5 und 6 sind Schu-ßeintragsysteme für die +/- 45° bis 90°-Fäden dargestellt und mit 7 und 8 die in 0°-Lage verlaufenden Multifilamentfäden.

In die Zuführung dieser 0°-Multifilamentfäden sind Spannrollen 9 und 10 eingeschaltet, über die die Multifilamentfäden 7 und 8 in das Gelege eingeführt werden. Das so gebildete Gelege wird einer Nähstelle 16 zugeführt, von welcher aus das fertige Gelege einem Warenbaum od. dgl. zugeführt wird.

In Fig. 2 sind verschiedene Ausrichtungen und Formen der Spannrollen dargestellt, was verdeutlichen soll, daß die Art und Ausbildung der Spannrollen in Abhängigkeit der jeweiligen betrieblichen Bedingungen angeordnet werden kann.

## Patentansprüche

1. Multiaxialkomplex aus Multifilamentfäden, die aus Endlosfilamenten gebildet sind, wobei die Multifilamentfäden in unterschiedlichen Orientierungen übereinandergelegt sind und die Fäden (7, 8) der 0°-Lagen in Produktionsrichtung verlaufen und zwischen den in unterschiedlichen Orientierungen geschichteten übrigen Multifilamentlagen eingelegt sind, **dadurch gekennzeichnet, daß** die Multifilamentfäden vor ihrer Auflage gespreizt und torsionsfrei auf die vorherigen Multifilamentlagen aufgelegt sind.

2. System zur Herstellung eines Multiaxialkomplexes aus Multifilamentfäden, die aus Endlosfilamenten gebildet sind, wobei die Multifilamentfäden in unterschiedlichen Orientierungen übereinander gelegt sind und die Fäden (7, 8) der 0°-Lagen in Produktionsrichtung verlaufen und zwischen den in unterschiedlichen Orientierungen geschichteten übrigen Multifilamentlagen eingelegt sind, wobei am Ende der Multiaxialmaschine eine Wirk- oder Nähmaschine das aus Schußfäden und mehreren Fäden der 0°-Lage gebildete Gelege verfestigt, **gekennzeichnet durch** in die Zuführung der Multifilamentfäden (7, 8) der 0°-Lage eingeschaltete Spannrollen (9, 10), über die die Multifilamentfäden (7, 8) führen.

3. Verfahren zur Herstellung eines Multiaxialkomplexes aus Multifilamentfäden, die aus Endlosfilamenten gebildet sind, wobei die Multifilamentfäden in unterschiedlichen Orientierungen übereinander gelegt werden und die Fäden (7, 8) der 0°-Lagen in Produktionsrichtung verlaufend zwischen die in unterschiedlichen Orientierungen geschichteten übrigen Multifilamentlagen eingelegt werden, wobei die Multifilamentfäden (7, 8) der 0°-Lage vor ihrer Ablage auf der vorherigen Multifilamentlage über Spannrollen (9, 10) geführt werden, die ein Spreizen der Multifilamentfäden bewirken und die einzelnen Multifilamentfäden der Vernähung zuführen, **dadurch gekennzeichnet, daß** von der Nähstelle (16) das fertige Gelege einem Warenbaum od. dgl. zugeführt wird.

## Claims

1. Multiaxial complex made of multifilament yarns, formed from continuous filaments, whereby the multifilament yarns are superimposed on each other in different orientations and the yarns (7, 8) of the 0° layers run in the direction of production and are inserted, in different orientations, between the other multifilament layers, **characterized in that** the multifilament yarns are spread before they are put, free of torsion, on the previous multifilament layers.

2. System for producing a multiaxial complex from multifilament yarns formed from continuous filaments, whereby the mutifilament yarns are laid on each other in different orientations and the yarns (7, 8) of the 0° layers run in the direction of production and are inserted between the other multifilament layers that have different orientations, whereby a knitting or weaving or sewing machine fastens the non-woven fabric, made of wefts and several yarns, at the end of the multiaxial machine, **characterized by** tighteners (9, 10), connected into the feed of the multifilament yarns (7, 8) of the 0° layer, over which the multifilament yarns (7, 8) run.

3. Process for producing a multiaxial complex from multifilament yarns formed from continuous filaments, whereby the multifilament yarns are laid one on top of another in different orientations and the yarns (7, 8) of the 0° layer are guided over tighteners (9, 10), before they are laid on the previous multifilament layer, and this causes spreading of the multifilament yarns and feeds the separate multifilament yarns to the sewing-up **characterized in that** the finished fabric is conveyed to a cloth beam or suchlike.

## Revendications

1. Complexe multiaxial comprenant des fils multifilaments qui sont constitués de filaments continus, dans lequel les fils multifilaments sont posés les uns sur les autres suivant des orientations différentes et les fils (7, 8) des positions 0° s'étendent dans la direction de production et sont insérés entre les couches multifilaments restantes empilées suivant des orientations différentes, **caractérisé en ce que**, avant leur positionnement, les fils multifilaments sont écartés et sont posés sans torsion sur les couches multifilaments précédentes.

2. Système pour la fabrication d'un complexe multiaxial comprenant des fils multifilaments qui sont constitués de filaments continus, dans lequel les fils multifilaments sont posés les uns sur les autres suivant des orientations différentes et les fils (7, 8) des positions 0° s'étendent dans la direction de production et sont insérés entre les couches multifilaments restantes empilées suivant des orientations différentes, dans lequel, à l'extrémité de la machine multiaxiale, une machine à tricoter ou à coudre attache le non tissé constitué de fils de trame et de plusieurs fils de la couche 0°, **caractérisé par** des rouleaux de tension (9, 10) intercalés dans l'alimentation des fils multifilaments (7, 8) de la couche 0° par l'intermédiaire desquels les fils multifilaments (7, 8) sont guidés.

3. Procédé pour la fabrication d'un complexe multiaxial comprenant des fils multifilaments qui sont constitués de filaments continus, dans lequel les fils multifilaments sont posés les uns sur les autres suivant des orientations différentes et les fils (7, 8) des positions 0° s'étendant dans la direction de production sont insérés entre les couches multifilaments restantes empilées suivant des orientations différentes, dans lequel, avant leur positionnement sur la couche multifilaments précédente, les fils multifilaments de la couche 0° sont guidés par l'intermédiaire de rouleaux de tension (9, 10) qui provoquent un écartement des fils multifilaments et qui alimentent les fils multifilaments individuels de la couture, **caractérisé en ce que** le non tissé terminé est alimenté à partir du point de couture (16) à un rouleau d'ensouple ou un autre dispositif de ce genre.
